# EUROPÄISCHE PATENTSCHRIFT

(11) **EP 0 160 616 B1**
(45) Veröffentlichungstag und Bekanntmachung des Hinweises auf die Patenterteilung: **19.10.1988**
(21) Anmeldenummer: 85730016.4
(22) Anmeldetag: 01.02.1985
(51) Int. Cl.: C21D 8/10, C22C 38/04

(54) **Verwendung eines Stahls in schwefelwasserstoffhaltiger Atmosphäre**
Use of a steel in atmospheres containing hydrogen sulfide
Utilisation d'un acier dans des atmosphères contenant de l'acide sulfhydrique

(30) Priorität: 24.04.1984 DE 3415590
(43) Veröffentlichungstag der Anmeldung: 06.11.1985
(73) Patentinhaber: MANNESMANN Aktiengesellschaft, 40027 Düsseldorf (DE)
(72) Erfinder: von Hagen, Ingo, Dr.-Ing., D-4150 Krefeld (DE); Hillenbrand, Hans-Georg, Dr.-Ing., D-4000 Düsseldorf 31 (DE); Pöpperling, Rolf Konrad, Dr.-Ing., D-4330 Mülheim (DE)
(74) Vertreter: Presting, Hans-Joachim, Dipl.-Ing.

(56) Entgegenhaltungen:
- GB-A- 839 063
- GB-A- 2 101 014
- US-A- 3 741 822
- US-A- 4 256 517
- US-A- 4 282 047

## Beschreibung

Bekannt ist ein Stahl mit Legierungsbereichen der Elemente C, Mn, Si, Cr, V, N, von denen der gegenwärtige eine Auswahl ist (DE-OS 31 27 373). Von derartigen Stählen ist es bekannt, daß bei einer besonderen Verformungs- und Temperaturführung das fertige Produkt eine Streckgrenze zwischen 480 und 650 N/qmm besitzt. Die Besonderheit besteht darin, daß bei der Rohrherstellung der Hohlkörper vor dem abschließenden Längswalzen auf eine Temperatur zwischen Ac1 und plus 500 °C abgekühlt und danach zum Streckreduzieren als letzten Walzabschnitt auf eine Temperatur über Ar3 erwärmt wird. Dieses Produkt entspricht den Qualitätsbedingungen der API-Spezifikation N .80. (APJ = American Petroleum Institute)

Von der Gütestufe N 80 wird aber weder verlangt noch gewährleistet, daß das Produkt in schwefelwasserstoffhaltigen Medien eingesetzt generell hinreichend zuverlässige Beständigkeit gegen Spannungsrißkorrosion besitzt. Deswegen ist für den Einsatz unter Sauergasbedingungen nach API die Gütestufe L 80 vorgeschrieben, die gegenüber der Gütestufe N 80 eingeschränkte technologische Eigenschaften und eine Begrenzung der Härte auf maximal HRC 22 und ein Vergütungsgefüge aufweist. Das Vergüten besteht aus einem Abschreckhärten und nachfolgendem Anlassen. Der hohe Energie- und Zeitaufwand für die Behandlung und die Nacharbeit des Produktes wird als Nachteil empfunden.

Die Erfindung geht aus von der vorstehenden Stahllegierung und der Herstellung von Rohren daraus. Sie hat sich die Aufgabe gestellt, Legierungsbereiche auszuwählen und die Wärmebehandlung so zu führen, daß ein feinkörniges ferritisches perlitisches Gefüge erzeugt wird, das vergleichbare Spannungsrißkorrosionsbeständigkeit wie vergütetes Gefüge mit vergleichbarer Streckgrenzen aufweist.

Aufgrund eines höheren Verhältnisses von Streckgrenze zu Zugfestigkeit von vergüteten im Vergleich zu ferritisch-perlitischen Stählen weisen ferritisch-perlitische Stähle bei gleicher Streckgrenze eine höhere Zugfestigkeit und damit Härte auf. Die Gefüge der im Anspruch 1 genannten Stähle weisen maximal Härten von HRC 26 auf. Gleichzeitig besitzen diese Stähle vergleichbare Spannungsrißkorrosionsbeständigkeit wie Vergütungsstähle mit HRC 22. Diese Bedingung ist aber mit den bislang üblichen Werkstoffen, die die außerdem geforderte mechanische Festigkeit erreichen, nicht praktiziert und auch nicht in der Literatur bekanntgeworden.

Der gegenwärtige Vorschlag vermeidet das nachträgliche Vergüten und benennt eine Legierungsauswahl für einen Stahl, der aus der Warmformgebungshitze an Luft abgekühlt und ggf. während der nach dem Warmwalzvorgang eine Normalisierungsbehandlung erfährt und sowohl Forderungen nach einem engen Streckgrenzenbereich als auch nach hoher Beständigkeit gegen wasserstoffinduzierte Spannungsrißkorrosion erfüllt. Es ergibt sich somit eine vereinfachte Herstellung eines Produktes für die Verwendung in schwefelwasserstoffhaltiger Atmosphäre.

Nachfolgend wird ein Ausführungsbeispiel näher erläutert.

der somit unter die in Anspruch 1 genannte Zusammensetzung fällt, ist auf die Walztemperatur 1 250 °C aufgeheizt und anschließend auf die Rohrabmessung 139,7 x 7,7 mm gewalzt worden. Vor dem letzten Walzabschnitt ist auf eine Temperatur von unter 550 °C bis zur völligen Umkörnung abgekühlt und anschließend wieder auf eine Walztemperatur von 920 °C aufgeheizt worden. Nach dem Fertigwalzen ist aus der Walzhitze an Luft abgekühlt worden.

Die Festigkeitskennwerte stellen. sich wie folgt dar:

Die Härte lag bei HRC 23 und die Korngröße betrug im Mittel ASTM 10.

Die anschließend durchgeführte Prüfung auf Beständigkeit gegen wasserstoffinduzierte Spannungsrißkorrosion in einer schwefelwasserstoffhaltigen Lösung mit pH = 3 ergab nach 1 OOOstündiger Versuchsdauer eine kritische Grenzspannung für Spannungsrißkorrosion von 40% der Streckgrenze. Diese Grenzspannung liegt somit, wie aus der beigefügten Figur zu entnehmen ist, im Streuband für vergütete Kohlenstoff-Mangan-Stähle gleicher Festigkeitsstufe mit HRC s= 22.

## Patentansprüche

1. Verwendung eines ferritisch-perlitischen Stahls mit der Zusammensetzung in Massen-Prozenten
wobei für die Niob- und Vanadingehalte die Abhängigkeit % V + 2 x % Nb _{>}- 0,1 gilt, aus dem durch Warmformgebung Rohre hergestellt werden, die aus der Warmformgebungshitze an Luft abgekühlt werden, so daß das Gefüge eine ASTM-Korngröße feiner als 8 und das Produkt folgende Festigkeitswerte aufweist : für Rohre, die eine hohe Beständigkeit gegen Spannungsrißkorrosion in schwefelwasserstoffhaltigen Medien aufweisen sollen.

2. Verwendung eines Stahls zum Zweck nach Anspruch 1, bei dem die Rohre aus der Warmformgebungshitze eine Normalisierungsbehandlung erfahren, wobei sie auf eine Temperatur unter 600 °C bis Raumtemperatur abgekühlt werden, anschließend wieder auf über 850 °C erwärmt und dann an Luft abgekühlt werden.

3. Verwendung eines Stahls zum Zweck nach Anspruch 1, bei dem die Rohre während des Walzvorganges vor dem letzten Walzabschnitt auf eine Temperatur unter 600 °C bis 400 °C abgekühlt, von dieser Temperatur auf über 850 °C erwärmt, fertiggewalzt und an Luft abgekühlt werden.

## Claims

1. Use of a ferritic-pearlitic steel with the composition in percentage mass
remainder Fe; the dependence for the niobium and vanadium contents being % V + 2 x % Nb 0.1, from which pipes are produced by hot shaping, which are cooled from the hot shaping heat in air, so that the structure has an ASTM grain size finer than 8 and the product has the following strength values : for pipes are required to have high resistance to stress corrosion cracking in media containing hydrogen sulphide.

2. Use of a steel for the purpose according to Claim 1, in which the pipes from the hot shaping heat undergo a normalisation treatment, being cooled to a temperature of less than 600 °C to room temperature, subsequently re-heated to over 850 °C and then cooled in air.

3. Use of a steel for the purpose according to Claim 1, in which the pipes are cooled to a temperature of less than 600 °C to 400 °C during the rolling process before the last rolling section, are heated from this temperature to over 850 °C, finished-rolled and cooled in air.

## Revendications

1. Utilisation d'un acier ferritique-perlitique ayant la composition suivante, en pourcentages massiques :
le restant étant du fer, et, pour les teneurs en vanadium et en niobium, s'applique la relation % V + 2 x % Nb . 0,1, acier à partir duquel sont réalisés des tubes par façonnage à chaud, qui sont refroidis à l'air à partir de la température de façonnage à chaud, de sorte que la structure présente une granulométrie ASTM plus fine que 8 et le produit présente des valeurs de résistance suivantes : pour des tubes, qui doivent présenter une résistance élevée à la corrosion fissurante due à la contrainte dans des milieux contenant de l'acide sulfhydrique.

2. Utilisation d'un acier dans le but selon la revendication 1, dans laquelle les tubes sont soumis, à partir de la température de façonnage à chaud, à un traitement de normalisation, les tubes étant refroidis à une température au-dessous de 600 °C jusqu'à la température ambiante, puis à nouveau réchauffés au-dessus de 850 °C et, ensuite, refroidis à l'air.

3. Utilisation d'un acier dans le but selon la revendication 1, dans laquelle les tubes, pendant le laminage avant la dernière passe de laminage, sont refroidis à une température au-dessous de 600 °C jusqu'à 400 °C, réchauffés, à partir de cette température, au-dessus de 850 °C, subissent la passe finale de laminage et sont refroidis à l'air.
